# FASCICULE DE BREVET EUROPEEN

(11) **EP 3 256 620 B1**
(45) Date de publication et mention de la délivrance du brevet: **05.08.2020**
(21) Numéro de dépôt: 16709990.2
(22) Date de dépôt: 12.02.2016
(51) Int. Cl.: C23C 18/16, C23C 18/30, C23C 18/20, C25D 5/02

(54) **PROCÉDÉ DE RÉALISATION DE MOTIFS MÉTALLIQUES SUR UN SUBSTRAT A DES FINS DÉCORATIVES ET/OU FONCTIONNELLES, FABRICATION D'OBJETS INTÉGRANT CETTE RÉALISATION ET ENSEMBLE DE CONSOMMABLES UTILISES**
VERFAHREN ZUR HERSTELLUNG VON METALLMUSTERN AUF EINEM SUBSTRAT FÜR DEKORATIVEN UND/ODER FUNKTIONALE ZWECKE, HERSTELLUNG VON GEGENSTÄNDEN MITHILFE DIESES VERFAHRENS UND VERWENDETES SET AN VERBRAUCHSMITTELN
METHOD FOR PRODUCING METAL PATTERNS ON A SUBSTRATE FOR DECORATIVE AND/OR FUNCTIONAL PURPOSES, MANUFACTURE OF OBJECTS INCORPORATING SAID METHOD AND SET OF CONSUMABLES USED

(30) Priorité: 12.02.2015 FR 1551169
(43) Date de publication de la demande: 20.12.2017
(73) Titulaire: Jet Metal Technologies, 69410 Champagne-au-Mont-d'Or (FR)
(72) Inventeur: STREMSDOERFER, Samuel, 69570 Dardilly (FR); JAMMES, Arnaud, 26600 Erome (FR); MOURIER DES GAYETS, Edouard, 69009 Lyon (FR)
(74) Mandataire: Plasseraud IP
(86) Numéro de dépôt international: PCT/FR2016/050335
(87) Numéro de publication internationale: WO 2016/128695

(56) Documents cités:
- WO-A1-2014/038325
- FR-A1- 2 763 962
- JP-A- S51 125 635
- JP-A- S59 129 766
- US-A- 4 699 811

## Description

### Domaine technique

Le domaine technique de l'invention est celui du revêtement de surface de substrats, par des films métalliques mono ou multi couches.

La présente invention concerne des procédés de métallisation de substrats pour la décoration, par exemple applicables aux verres creux, au flaconnage, aux pièces cosmétiques, aux pièces pour l'aéronautique, pour l'automobile et la domotique. La présente invention vise également la métallisation à des fins fonctionnelles, par exemple pour la fabrication de substrats pour l'électronique, notamment des circuits imprimés, des circuits intégrés sur substrat semi-conducteur, les puces de radio-identification (RFID), des pictogrammes codants lisibles par les lecteurs électroniques.... Cette métallisation, dans certains cas, peut être assimilée à de l'impression.

De manière générale, les substrats plus spécifiquement concernés par la métallisation, sont des matériaux de toute nature, notamment des non-conducteurs tels que le verre, les matières plastiques (polyoléfines-polypropylène-, polycarbonates, polyesters, styréniques - Acrylonitrile-Butadiène-Styrène-), les céramiques, le bois, le textile, les minéraux, les articles en plâtre ou en ciment; des semi-conducteurs, des conducteurs.

### Arrière-plan technologique

On distingue classiquement deux grands types de procédés de métallisation de surface de substrats : les procédés de métallisation électrolytique et les procédés de métallisation non-électrolytique.

Les procédés de métallisation électrolytique, également appelés galvanoplasties, sont basés sur une réaction d'oxydo-réduction à l'aide d'un courant électrique. Le métal est apporté sous forme cationique dans un milieu aqueux. Un courant électrique est imposé entre le substrat que l'on souhaite métalliser et une contre-électrode. Le cation métallique est alors réduit à la surface du substrat. Un des inconvénients majeurs du dépôt électrolytique est que le substrat que l'on souhaite métalliser doit nécessairement être conducteur. Ce type de métallisation n'est donc pas possible pour des substrats en polymère, en verre...

Les procédés de métallisation non-électrolytique ne mettent pas en œuvre de courant électrique. Le métal est déposé par d'autres moyens, par voie sèche ou par voie humide. Parmi les méthodes dites par voie sèche, on peut citer le PVD (Physical Vapor Déposition) et le CVD (Chemical Vapor Déposition), qui présentent comme inconvénient majeur la nécessité de mettre le substrat sous vide pour effectuer la métallisation.

Les méthodes dites par voie humide, technologiquement plus simples à mettre en œuvre, sont plus courantes, et parmi elles, on peut notamment citer la métallisation non-électrolytique par immersion dite "méthode electroless".

Dans un procédé de métallisation non-électrolytique par immersion, le métal est également apporté sous forme cationique dans un milieu aqueux. Un réducteur est également présent dans le milieu, ainsi que généralement un agent complexant. Le bain est préparé de telle manière que, bien que le sel métallique et l'agent réducteur soient présents ensemble dans le bain, la réaction d'oxydo-réduction directe est empêchée. Celle-ci n'est possible qu'en présence d'un catalyseur. C'est pourquoi la surface du substrat que l'on souhaite métalliser est préalablement traitée par des agents de sensibilisation et éventuellement d'activation qui vont rendre la surface catalytique. En présence de la surface catalytique, les sels métalliques sont réduits par réaction directe avec le réducteur présent dans le milieu.

Cette technique de métallisation non-électrolytique par immersion est classiquement utilisée dans l'industrie des traitements de surface.

Ici aussi, de nombreux inconvénients sont à noter, et notamment :
- Les bains de dépôt peuvent être instables, et le sel métallique peut précipiter avant l'introduction du substrat.
- La cinétique du dépôt est lente.
- l'utilisation des catalyseurs chimiques est coûteuse.
- les gammes de traitements comprennent de nombreuses étapes.
- la maintenance régulière des bains est nécessaire.
- Il est difficile de procéder à des dépôts simultanés de plusieurs métaux.
- L'adhérence du dépôt métallique au substrat est faible, ce qui rend le dépôt très fragile.

Ces procédés de métallisation non-électrolytique par voie humide ont fait l'objet d'une avancée technologique récente, basée sur le principe de la projection d'aérosols. Il s'agit là du procédé "JetMetal®", mis au point et développé par la demanderesse, et dans lequel une ou plusieurs solutions aqueuses oxydo-réductrices sont projetées sur le substrat à métalliser sous forme d'aérosols. Le métal, présent sous forme de sel métallique en solution, est alors mis en contact avec un agent réducteur, et il se dépose immédiatement directement sur le substrat. Le film métallique obtenu à l'issue d'une métallisation selon le procédé "JetMetal®" est donc formé par les atomes de métal déposés. Ce dépôt peut classiquement être rincé puis séché. Aucun traitement thermique n'est nécessaire pour l'obtention d'un dépôt métallique homogène et continu sur le substrat.

Ce procédé de métallisation par aérosol "JetMetal®" est notamment décrit dans les documents FR2763962B1, EP2326747B1, EP2318564B1. Il présente des avantages notables par rapport aux autres procédés de métallisation non-électrolytique existants. JetMetal® permet notamment d'obtenir, à l'échelle industrielle, de façon peu ou pas polluante, à température ambiante et à pression atmosphérique, des substrats métallisés avec un film métallique homogène et continu.

On connaît, par ailleurs, plusieurs techniques pour apposer des motifs métalliques sur des substrats à des fins soit décoratives soit fonctionnelles (circuits imprimés, antennes RFID, etc).

Ces techniques sont:
→ soit additives (dépôt de métal) : l'impression d'encre à base d'argent; le masquage temporaire;
→ soit soustractives (gravure du métal déjà présent): la photogravure (photolithographie), la gravure laser.

### Techniques additives:

Dans l'impression d'encre à base d'argent, on produit des motifs conducteurs par impression directe (sérigraphie ou par jet d'encre), en utilisant des encres chargées en particules d'argent. Un traitement thermique est nécessaire afin d'évacuer le solvant contenu dans les encres et d'obtenir un motif conducteur. La conductivité électrique des motifs ainsi formés est moindre que celle d'un film métallique continu obtenu par les autres techniques de dépôt métallique.

Le masquage temporaire consiste à appliquer un masque (adhésifs, vernis pelables, pochoirs...) sur une surface à protéger afin d'empêcher la métallisation de certaines zones ; cette technique est difficilement applicable pour obtenir des motifs complexes et nécessite une action mécanique peu compatible avec une production de masse.

### Techniques soustractives :

La photogravure est largement utilisée dans l'industrie électronique pour la production de circuits imprimés. Le substrat de base est constitué d'un ensemble comprenant une couche de cuivre sur un support époxy/fibres de verre. Le cuivre est recouvert d'une résine photosensible ("photoresist") qui est insolé à travers un typon (masque imprimé présentant les motifs) : c'est l'étape d'insolation. La résine insolée est polymérisée sous l'effet de la lumière. Une solution adaptée de développement est ensuite utilisée pour solubiliser la résine non polymérisée. Une solution de gravure chimique est alors appliquée pour attaquer le cuivre non protégé par la résine polymérisée (étape de gravure ou "etching"). Enfin, le substrat est mis en contact avec une solution d'extraction, afin d'éliminer toute trace de résine polymérisée (étape de "stripage" ou "stripping"). (voir **Fig.1** annexée).

La gravure laser consiste à utiliser un laser pour extraire de manière sélective le métal déjà présent sur un substrat. Bien que très précise cette méthode peut s'avérer coûteuse et difficile à mettre en œuvre pour des motifs étendus.

Il apparaît donc que fait défaut dans l'existant une technique industrielle de traitement de surface permettant de déposer de manière durable des motifs métalliques susceptibles d'être fins, précis et complexes (arabesques-entrelacs-calligraphie...), aussi bien dans le plan de la surface du substrat revêtus desdits motifs, que dans l'épaisseur desdits motifs.

### Problème technique - Objectifs de l'invention

L'un des problèmes techniques à la base de la présente invention, est de remédier à cette carence de l'art antérieur.

La présente invention vise donc à satisfaire à au moins l'un des objectifs suivants :
Les améliorations recherchées se situent notamment dans au moins l'un des domaines suivants :
→ fournir un procédé de réalisation de motifs métalliques susceptibles d'être fins, précis et complexes sur tout type de substrats, qui soit aisément industrialisable et automatisable ;
→ fournir un procédé de réalisation de motifs métalliques susceptibles d'être fins, précis et complexes sur tout type de substrats, qui soit simple à mettre en œuvre ;
→ fournir un procédé de réalisation de motifs métalliques susceptibles d'être fins, précis et complexes sur tout type de substrats, qui soit économique ;
→ fournir un procédé de réalisation de motifs métalliques susceptibles d'être fins, précis et complexes sur tout type de substrats, qui soit applicable en ligne sans temps d'arrêt entre chaque étape et intégrable sur des lignes de laquage traditionnelle ;
→ fournir un procédé de réalisation de motifs métalliques susceptibles d'être fins, précis et complexes sur tout type de substrats, qui conduise à des motifs métalliques adhérant parfaitement et de manière durable sur le substrat ;
→ fournir un procédé de réalisation de motifs métalliques susceptibles d'être fins, précis et complexes sur tout type de substrats, qui conduise à des motifs métalliques homogènes et réguliers quant à leur surface et leur épaisseur ;
→ fournir un procédé de réalisation de motifs métalliques susceptibles d'être fins, précis et complexes sur tout type de substrats, qui conduise à des motifs métalliques qui soient suffisamment épais notamment pour des applications de conduction électrique;
→ fournir un procédé de réalisation de motifs métalliques susceptibles d'être fins, précis et complexes sur tout type de substrats, qui conduise à des motifs métalliques durs et résistants aux agressions de toutes sortes ;
→ fournir un procédé de réalisation de motifs métalliques susceptibles d'être fins, précis et complexes sur tout type de substrats, dont les consommables sont à base de matériaux courants, simples et peu onéreux et dont la formulation est facile à mettre en œuvre ;
→ fournir un procédé de réalisation de motifs métalliques susceptibles d'être fins, précis et complexes sur tout type de substrats, qui soit "propre" ou éco-compatible, c'est-à-dire utiliser des solutions peu ou non toxiques ou en très faibles quantités et permettre le recyclage des effluents issus du procédé ;
→ fournir un procédé de réalisation de motifs métalliques susceptibles d'être fins, précis et complexes sur tout type de substrats, qui permet de réaliser des motifs métalliques de décoration (effet miroir des motifs) sur des pièces planes ou en 3D ;
→ fournir un procédé de réalisation de motifs métalliques susceptibles d'être fins, précis et complexes sur tout type de substrats, qui apporte de la flexibilité aux installations industrielles le mettant en œuvre : installations simplifiées, étapes de fabrication supprimées, gain de productivité, etc ;
→ fournir un procédé de réalisation de motifs métalliques susceptibles d'être fins, précis et complexes sur tout type de substrats, qui permette d'obtenir des motifs métalliques variés (argent, cuivre, nickel...) en ligne dans des installations traditionnelles industrielles de laquage et/ou de métallisation liquide ;
→ fournir un dispositif industriel, économique et performant pour la mise en œuvre du procédé tel que visé dans au moins l'un des objectifs ci-dessus ;
→ fournir un ensemble de consommable(s) économique(s) et performant(s) susceptibles d'être utilisé dans le procédé tel que visé dans au moins l'un des objectifs ci-dessus.

### Brève description de l'invention

Tout ou partie des objectifs susvisés est atteint par la présente invention qui concerne, selon le premier de ses aspects, un procédé de réalisation de motifs métalliques sur un substrat caractérisé
- en ce qu'il comprend les étapes essentielles suivantes :
   A. éventuellement une préparation de la surface du substrat destinée à recevoir les motifs métalliques ;
   B. dépôt d'une protection temporaire sur la surface du substrat correspondant au négatif des motifs à réaliser au moyen d'un masque de sérigraphie/pochoir dont les évidements correspondent au négatif des motifs à réaliser ; et/ou par impression directe, de préférence par jet d'encre ;
   C. éventuellement une activation de la surface du substrat, en particulier des zones correspondant aux motifs à réaliser ;
   D. métallisation du substrat par un dépôt d'au moins un métal, en particulier des zones correspondant aux motifs à réaliser ;
   E. élimination de la protection temporaire de l'étape B;
   F. éventuellement rinçage de la surface du substrat portant les motifs métalliques ;
   G. éventuellement séchage de la surface du substrat portant les motifs métalliques ;
   H. éventuellement traitement de finition sur la surface du substrat portant les motifs métalliques ;
- et en ce que l'étape E d'élimination de la protection temporaire est effectuée, pendant l'étape D, ou au moins en partie pendant l'étape D et après l'étape D, ou au moins en partie pendant et après l'étape de métallisation D et en partie avant l'étape de métallisation D,
en ce que l'étape E consiste essentiellement en une dissolution de la protection temporaire par au moins un solvant contenu dans au moins une des solutions de métallisation, ledit solvant étant de préférence alcalin et ladite protection temporaire étant de préférence alcali-soluble de manière à pouvoir être dissoute de préférence par ledit solvant,
et en ce que le dépôt métallique D est une métallisation non électrolytique par projection d'une ou plusieurs solutions oxydo-réductrices sous forme d'aérosol(s).

Il est du mérite des inventeurs d'avoir mis au point cette technique de métallisation sélective pouvant être mise en ligne qui repose notamment sur l'utilisation d'une protection temporaire sur certaines zones de la surface du substrat qui forment le négatif des motifs de métallisation révisée. Cette protection temporaire a pour particularité de pouvoir être retirée aisément et proprement de la surface du substrat destiné à recevoir les motifs métalliques, de sorte que la finesse et la précision des motifs métalliques, même complexes, ne sont pas endommagées lors de cette opération de retrait. Les inventeurs proposent un retrait de la protection temporaire par dissolution dans un solvant contenu dans au moins une des solutions de métallisation pendant l'étape D, ou au moins en partie au cours et après cette métallisation D, ou au moins en partie pendant et après l'étape de métallisation D et en partie avant l'étape de métallisation D.
En pratique, l'élimination E de la protection temporaire peut être totalement réalisée pendant la métallisation. Dans cette hypothèse, la durée de cette élimination E est inférieure ou égale à la durée de la métallisation D.
Selon une alternative, cette élimination E se déroule en partie pendant la métallisation D et en partie après cette métallisation D.
Selon une autre alternative, cette élimination E se déroule en partie pendant et après l'étape de métallisation D et en partie avant l'étape de métallisation D.

Ce procédé présente notamment les avantages suivants :
i) il donne accès à des motifs métalliques décoratifs et/ou fonctionnel de formes complexes, notamment à des éléments scripturaux très fin ;
ii) il est compatible avec les exigences industrielles de productivité et de qualité notamment en termes de dureté et d'adhérence au substrat ;
iii) il est simple à mettre en œuvre et il est économique ;
iv) il est applicable à une multiplicité de substrats conducteurs ou non-conducteurs ;
v) le spectre des métaux ou alliages déposables est très large ;
vi) les consommables, en particulier les solutions, utilisés sont stables ;
vii) la finesse des motifs et l'épaisseur du dépôt est facilement contrôlable ;
viii) il est possible de réaliser des alliages ou des motifs métalliques composites.

Suivant une caractéristique remarquable de l'invention, l'étape E comprend en outre au moins une des opérations suivantes :
- un entraînement en phase liquide ;
- un entraînement mécanique par un gaz de préférence l'air.

Conformément à un premier mode de mise en œuvre selon l'invention, le dépôt métallique D est une métallisation non électrolytique par projection d'une ou plusieurs solutions oxydo-réductrices sous forme d'aérosol(s).
En outre, ce premier mode de mise en œuvre comprend éventuellement, avant la métallisation D, au moins l'une des étapes suivantes, de préférence dans l'ordre suivant :
I. traitement d'augmentation de l'énergie de surface du substrat; sachant que dans le cas où le procédé comprend une étape d'activation C., une étape I. d'augmentation de l'énergie de surface du substrat peut être éventuellement prévue avant l'activation C.
J. mouillage de la surface du substrat ;
K. rinçage de la surface du substrat.

De préférence, le métal de l'étape D est choisi dans le groupe de métaux suivants : argent, nickel, cuivre, étain, fer, or, cobalt, leurs oxydes, leurs alliages et leurs combinaisons.

Dans le cas où le procédé comprend une étape A de préparation de la surface du substrat destiné à recevoir les motifs métalliques, ladite étape A comporte le dépôt d'au moins une couche de vernis et/ou le dégraissage de ladite surface. Avantageusement, le vernis déposé peut être constitué par au moins une couche organique contenant ou non des (pigments/colorants) réticulé en température (par exemple un polyuréthane, tel que celui se présentant sous forme de poudre hydrodiluable) et/ou sous insolation par un rayonnement actinique, par exemple UV.

Le traitement facultatif d'augmentation de l'énergie de surface du substrat selon l'étape I, qui peut être assimilable à une étape A. de préparation de la surface du substrat, est choisi parmi les traitements physiques, de préférence les traitements physiques suivants : un flammage, un traitement plasma et leurs combinaisons, et/ou parmi les traitements chimiques, de préférence les traitements chimiques suivants : application d'une solution à base de silane, une dépassivation de la surface à l'aide d'une ou plusieurs solutions acides, un polissage à base d'oxyde de terres rares, une fluoration et leurs combinaisons. Selon un deuxième mode de mise en œuvre non conforme à l'invention, le dépôt métallique D est une métallisation chimique auto-catalytique (de type electroless) ou métallisation par déplacement, par immersion dans une (ou plusieurs) solution(s) de métallisation adaptée(s) et en ce qu'il comprend une activation C et éventuellement, avant l'activation C, au moins l'une des étapes suivantes, de préférence dans l'ordre suivant :
L. satinage, de préférence mis en œuvre entre l'étape B et l'étape C ;
M. rinçage de la surface du substrat en cas de satinage selon l'étape L.
Selon un troisième mode de mise en œuvre non conforme à l'invention, le substrat est un matériau conducteur en tant que tel ou traité pour le devenir (c'est à dire rendu préalablement conducteur par les techniques de l'art) et le dépôt métallique D est une métallisation électrolytique.

Selon une modalité intéressante de l'invention, le procédé de métallisation qu'elle concerne, peut inclure le premier mode et éventuellement le deuxième mode et/ou le troisième mode de mise en œuvre susvisée.

Selon une caractéristique préférée de l'invention, le solvant permettant la dissolution de la protection temporaire est contenu dans au moins un des liquides employés pour l'étape de métallisation D et également dans des liquides utilisés dans au moins une étape de rinçage et la durée de cette étape de métallisation D est de préférence inférieure ou égale à la durée de dissolution de la protection temporaire.

Avantageusement, les motifs métalliques obtenus sont décoratifs et/ou fonctionnels et sont, de préférence, inclus dans le groupe comprenant -de préférence constitué par : les circuits imprimés, les circuits intégrés sur substrat semi-conducteur, les puces de radio-identification (RFID) les pictogrammes codants susceptibles d'être lus par des dispositifs électroniques, les informations figuratives et/ou scripturales identifiant un produit, notamment un produit commercial, tel qu'un visuel ou un dessin décoratifs sur un produit cosmétique et/ou automobile.

Suivant une caractéristique remarquable de l'invention, le procédé selon l'invention est mis en œuvre en continu/en ligne sur des équipements industriels, par exemple de laquage et/ou de métallisation liquide.

Selon un deuxième de ses aspects, la présente invention concerne un procédé de fabrication d'objets comprenant des motifs métalliques, de préférence décoratifs et/ou fonctionnels, caractérisée en ce qu'il met en œuvre le procédé selon l'une au moins des revendications précédentes.

Selon un troisième de ses aspects, la présente description concerne un dispositif pour la mise en œuvre du procédé selon l'invention, caractérisée en ce qu'il comprend :
i. un module de dépôt d'une protection temporaire sur la surface du substrat ;
ii. un module de métallisation ;
iii. éventuellement un module de réalisation d'une couche de finition, et/ou ;
iv. éventuellement un module de préparation de la surface du substrat destinée à recevoir les motifs métalliques ; et/ou ;
v. éventuellement au moins un masque de sérigraphie/pochoir utile dans l'une des variantes de l'étape B ; et/ou ;
vi. éventuellement un module d'activation de la surface du substrat de l'étape C ; et/ou ;
vii. éventuellement un module d'élimination selon l'étape E de la protection temporaire de l'étape B ; et/ou ;
viii. éventuellement un module de rinçage selon l'étape F ; et/ou ;
ix. éventuellement un module de dépôt d'au moins une couche de finition selon l'étape H.

Selon une modalité avantageuse, ce dispositif peut être en ligne sur des installations industrielles, par exemple sur une ligne de laquage et/ou de métallisation liquide.

Selon un quatrième de ses aspects, la présente invention concerne un ensemble de consommables pour la mise en œuvre du procédé selon l'invention caractérisé en ce qu'il comprend :
a. consommable(s) pour la réalisation de la protection temporaire de l'étape B, ladite protection temporaire étant soluble dans un solvant alcalin ;
b. consommable(s) pour la métallisation de l'étape D, comprenant une ou plusieurs solutions oxydo-réductrices contenant un ou plusieurs cations métalliques oxydants et/ou un ou plusieurs composés réducteurs, au moins l'une desdites solutions contenant un solvant alcalin ;
c. éventuellement, consommable(s) pour la préparation de la surface du substrat destinée à recevoir les motifs métalliques de l'étape A ; et/ou ;
d. éventuellement au moins un masque de sérigraphie/pochoir utile dans l'une des variantes de l'étape B ; et/ou ;
e. éventuellement consommable(s) pour l'activation de la surface du substrat de l'étape C ; et/ou ;
f. éventuellement consommable(s) pour l'élimination selon l'étape E de la protection temporaire de l'étape B ; et/ou ;
g. éventuellement consommable(s) pour le rinçage selon l'étape F ; et/ou ;
h. éventuellement consommable(s) pour le dépôt d'au moins une couche de finition selon l'étape H ;

### Définitions

Dans tout le présent exposé, tout singulier désigne indifféremment un singulier ou un pluriel.

Les définitions données ci-après à titre d'exemples, peuvent servir à l'interprétation du présent exposé.

Par « *aérosol* », on entend qu'il s'agit e.g. d'un brouillard de gouttelettes de taille inférieure à 100 µm, de préférence inférieure à 60 µm, et plus préférentiellement encore de 0,1 à 50 µm, que l'on réalise par nébulisation et/ou atomisation de solution(s) et/ou de dispersion(s).

Les termes *"métallisation non électrolytique"* se rapportent notamment au procédé décrit dans FR2763962B1, EP2326747B1, ou EP2318564B1.

### Description détaillée de l'invention

### Substrats:

Le substrat peut-être un matériau non conducteur, un matériau semi-conducteur ou un matériau conducteur.

Dans le cas où il s'agit d'un matériau non conducteur, celui-ci peut être choisi dans le groupe comprenant-ou idéalement constitué par : le verre, les matières plastiques/(co)polymère (polyoléfines-polypropylène-, polycarbonates, polyesters, styréniques -Acrylonitrile-Butadiène-Styrène-), les matériaux composites, les céramiques, les textiles, le bois, les minéraux, les articles en plâtre ou en ciment.

Si l'on envisage un matériau conducteur à titre de substrat, celui-ci pourrait être un métal.

Le matériau semi-conducteur susceptible d'être un substrat est l'un de ceux couramment utilisés dans l'industrie des semi-conducteurs.

Dans certaines conditions de mise en œuvre du procédé ici décrit, le substrat est un substrat rigide, conducteur ou non conducteur tel que défini ci-dessus. On préfère particulièrement les substrats rigides en verre creux et les substrats rigides polymères.

Au sens de l'invention, un substrat en verre creux est un substrat en verre non plan, notamment un conteneur en verre comme un flacon ou une bouteille en verre.

Dans d'autres conditions préférentielles de mise en œuvre du procédé de l'invention, le substrat est un substrat souple. Il est par exemple choisi parmi les composés suivants : les polymères, les métaux, les textiles, les feuillards de métaux et le papier. De préférence, le substrat souple est un textile ou un film polymère. Par exemple, le substrat souple est un film polyester dont l'épaisseur est de 100 µm à 5 mm, un tissu ou une feuille de papier dont la densité est de 50 à 600 g/m2.

Dans le présent exposé, on entend par "substrat souple", un substrat qui peut être courbé, plié par la seule force de l'homme sans casser ni s'abîmer.

Par opposition, dans le présent exposé, on entend par "substrat rigide" un substrat qui ne peut être courbé, plié par la seule force de l'homme sans casser ni s'abîmer.

### Étape A. : Préparation de la surface du substrat destiné à recevoir les motifs métalliques

Cette étape de préparation de surface peut intervenir avant ou après l'application de la protection temporaire.

Dans certains cas, la préparation du substrat avant application de la protection temporaire permet de ne pas faire subir de modifications physico-chimiques de cette couche, qui pourrait entraîner sa fixation sur le substrat et une élimination (de préférence solubilisation) plus difficile de la protection temporaire.

Dans d'autres cas, la préparation de surface peut intervenir volontairement après application de la protection temporaire, en vue de renforcer sa cohésion et de ralentir son élimination (de préférence solubilisation).

Une telle préparation peut comprendre un nettoyage/dégraissage de la surface, au moyen de tous produits connus en eux-mêmes et appropriés.

En complément à ou à la place de ce nettoyage/dégraissage, il est possible de déposer sur la surface du substrat un vernis, par exemple un vernis à réticulation UV appliquée par projection, par tous moyens connus et appropriés tels qu'un pistolet à peinture à air comprimé (e.g. HVLP : haut volume basse pression).

Selon une variante, l'étape A peut inclure au moins un traitement d'augmentation de l'énergie de la surface (étape I.).

### Étape B. : Dépôt d'une protection temporaire sur la surface du substrat correspondant au négatif des motifs à réaliser

### Protection temporaire

Conformément à une disposition remarquable de l'invention, cette protection temporaire est un revêtement correspondant au négatif des motifs souhaités. Ce revêtement est obtenu à partir d'un produit liquide qui sèche et/ou qui durcit une fois appliqué sur la surface du substrat et/ou qui réticule sous rayonnement actinique, par exemple UV.

Ce produit liquide a pour singularité d'être soluble dans au moins l'un des solvants employés ultérieurement dans le procédé selon l'invention. Il peut s'agir notamment d'un produit soluble dans un solvant alcalin.

Ce produit de protection temporaire peut comprendre par exemple une encre et ou tout autre produit organique présentant une solubilité importante dans un solvant approprié.

Selon une variante, le produit liquide utilisé pour la réalisation du revêtement de protection peut être un produit qui donne naissance après séchage et/ou durcissement et/ou réticulation sous rayonnement actinique, par exemple UV, à un revêtement dont l'adhérence sur le substrat peut être réduite par au moins l'un des substances -de préférence liquides-, en particulier des solvants, employés ultérieurement dans le procédé selon l'invention. A titre d'exemple d'un tel produit de protection, on peut citer les encres alcali-sensibles.

Naturellement, il n'est pas nécessaire comme dans le cas de l'impression traditionnelle, que l'encre soit pigmentée. Néanmoins, une encre contenant un colorant permettra de visualiser la protection temporaire appliquée à la surface du substrat, ce qui peut s'avérer pratique.
B.1 : Le dépôt de la protection temporaire peut être effectué par l'intermédiaire de toute technique connue d'application, par exemple au moyen d'un masque de sérigraphie/pochoir, offset, flexographie, tampographie, ou tout autre technologie de transfert.
   Le masque de sérigraphie/pochoir est par exemple fabriqué dans une matière constituée par un matériau polymère et de la manière traditionnelle connue de l'homme du métier.
B.2 : Dans un autre cas, le dépôt de la protection temporaire peut être effectué par une technique permettant une impression fine, précise et nette sur un substrat. L'impression par jet d'encre ou la dépose par un stylo contenant l'encre appropriée, sont des exemples répondant à ce cahier des charges.

### Étape C. : Activation de la surface du substrat, en particulier des zones correspondant aux motifs à réaliser

C.1 : Quand l'étape D est une métallisation non électrolytique par projection d'une ou plusieurs solutions oxydo-réductrices sous forme d'aérosol, l'activation C est nécessaire pour certains métaux. Elle vise à accélérer la réaction d'oxydo-réduction intervenant dans cette étape D.

Lors de cette étape C, au moins une espèce chimique de sensibilisation s'adsorbe sur la surface du matériau et accélère ainsi la réaction de métallisation.

Si la protection temporaire est présente, et elle l'est de préférence, la (ou les) espèce(s) chimique(s) de sensibilisation s'adsorbent sur le substrat non protégé et sur la couche de protection.

Pour exécuter cette étape C, une solution de sensibilisation va de préférence être appliquée par pulvérisation sur la surface du substrat, de préférence revêtu de la protection temporaire. Cette projection est réalisée par tous moyens connus et appropriés tels qu'un pistolet à peinture à air comprimé (e.g. HVLP : haut volume basse pression). Selon une variante il peut s'agir d'une immersion.

Par exemple, une première solution de sensibilisation à base de de chlorure stanneux (SnCl₂) ou de SnSO₄/H₂SO₄/quinol/alcool, est appliquée par pulvérisation ou immersion. On dépose ensuite de la même façon une solution de palladium ou d'argent apte à réagir avec le Sn²⁺ pour former des centres de nucléation à la surface du substrat, ou bien encore d'une solution colloïdale PdSn formée ex situ. Pour plus de précision, on pourra se référer par exemple à *"*Metal Finishing Guidebook and Directory Issue", 1996 Metal Finishing publication, pages 354, 356 et 357. H. Narcus "Metallizing of Plastics", Reinhold Publishing Corporation, 1960, Chapitre 2, page 21. F. Lowenheim, "Modern electroplating", John Wiley & Sons publication, 1974 Chapitre 28, page 636.

Avantageusement, l'étape de sensibilisation de la surface du substrat est mise en œuvre au moyen d'une solution de sensibilisation à base de chlorure stanneux, par exemple conformément au mode de mise en œuvre décrit dans FR-A-2 763 962. Dans ce cas, une étape de rinçage à l'aide d'un liquide de rinçage tel que décrit plus bas est réalisée juste après l'étape de sensibilisation, sans étape intermédiaire.

Selon une variante, l'activation de la surface du substrat est mise en œuvre au moyen d'une solution de sensibilisation, notamment de chlorure palladium, par exemple conformément au mode de mise en œuvre décrit dans FR2763962B1. Dans ce cas, une étape de rinçage à l'aide d'un liquide de rinçage tel que décrit dans les exemples ci-après est réalisée juste après l'étape d'activation, sans étape intermédiaire.

C.2 : Quand l'étape D est une métallisation chimique (dite "electroless") sans courant électrique/auto-catalytique, par immersion dans une (ou plusieurs) solution(s) de métallisation adaptée(s), l'activation C qui vise à accélérer la réaction catalytique d'oxydoréduction intervenant dans cette étape D, est généralement indispensable. Elle consiste à déposer sur la surface du substrat, revêtue de la protection temporaire, un catalyseur de métallisation chimique sans courant, par exemple un catalyseur du type Sn/Pd. Le catalyseur est adsorbé sur l'ensemble de la surface du substrat (zones non protégées correspondant aux motifs à apposer et couche de protection temporaire).

Cette activation C est, de préférence, précédée d'une étape L (satinage) suivie d'une étape M (rinçage).

### Etape L :

Cette étape de satinage est en fait un traitement d'augmentation de l'énergie de surface du substrat et/ou d'augmentation de la rugosité du substrat, pouvant être du type de celle définie ci-dessous pour l'étape I.

Dans le cas de la métallisation sans courant, le satinage est, de préférence, réalisé par traitement physique (Décharge corona, traitement plasma) ou chimique (e.g. traitement sulfo-chromique ou autre) afin de conférer une adhérence suffisante aux motifs à métalliques à déposer.

### Etape M :

Il s'agit d'un rinçage du type de celui défini ci-dessous pour l'étape K.

### Étape D. : Métallisation

### D.1 : Métallisation par projection d'aérosol

Les étapes suivantes : étape I. (traitement d'augmentation de l'énergie de surface du substrat), étape J (mouillage la surface du substrat) et étape K (Rinçage de la surface du substrat), qui peuvent précéder l'étape C. ou l'étape D., sont décrites ci-après, en préalable à la description de D1.

### Etape I.:

Le traitement d'augmentation de l'énergie de surface du substrat selon l'étape I, est choisi parmi les traitements physiques, de préférence les traitements physiques suivants : un flammage, un traitement plasma et leurs combinaisons, et/ou les traitements chimiques, de préférence les traitements chimiques suivants : application d'une solution à base de silane, une dépassivation de la surface à l'aide d'une ou plusieurs solutions acides, un polissage à base d'oxyde de terres rares, une fluoration et leurs combinaisons.

De préférence, le traitement physique de l'étape I est un traitement par flammage.
En outre, le traitement physique est avantageusement un traitement par flammage et/ou par plasma, lorsque le substrat est un substrat rigide en matière plastique, en matériau composite, en polymère ou un support souple en polymère, métal tel qu'un feuillard de métal, textile ou papier. Le flammage est, par exemple, le passage du substrat à métalliser sous une flamme dont la température est e.g. de 1200°C à 1700°C. La durée du flammage est généralement de 4 à 50 secondes. La flamme est de préférence obtenue par combustion d'un carburant tel le gaz propane (ou gaz de ville) en présence d'un comburant comme l'oxygène.

Le traitement (par) plasma correspond, par exemple, au passage du substrat à métalliser dans une torche à plasma, par exemple celles commercialisées par ACXYS® ou PLASMATREAT®.

Dans l'étape I, le traitement chimique est de préférence choisi parmi les traitements suivants : application d'une solution à base de silane, une passivation de la surface à l'aide d'une ou plusieurs solutions acides, un polissage à base d'oxyde de terres rares, une fluoration et leurs combinaisons.
De façon encore plus préférentielle, le traitement chimique est une application d'une solution à base de silane, une passivation par projection d'une ou plusieurs solutions acides, une fluoration ou leurs combinaisons.
En outre, ce traitement chimique est plus spécialement mis en œuvre lorsque le substrat est un substrat rigide en verre creux, métal ou alliage.
Une passivation signifie par exemple que la surface du substrat est corrodée jusqu'à élimination de la couche d'oxyde la recouvrant, par l'action d'une substance corrosive projetée sur le substrat, telle une solution d'acide fort, par exemple à base d'acide nitrique, citrique, sulfurique et leurs mélanges.
Le « polissage à base d'oxyde de terre rare » signifie par exemple que l'on applique sur le substrat à métalliser une solution à base d'oxyde de terre rare et que des patins viennent polir la surface du substrat, notamment par frottement contre sa surface, jusqu'à obtenir l'élimination d'une éventuelle couche d'oxyde présente à la surface et le lissage de celle-ci. De préférence, la solution à base d'oxyde de terre rare est une solution à base d'oxyde de cérium, qui est par exemple du type de celle commercialisée par la société POLIR-MALIN® sous le nom GLASS POLISHING®. De préférence, le polissage à base d'oxyde de terre rare comprend une étape de rinçage de la surface ainsi polie, notamment à l'eau distillée.
La fluoration correspond par exemple à la mise en contact, dans une enceinte sous pression réduite, du substrat à métalliser et d'une solution gazeuse à base de gaz inerte (argon) contenant un additif au fluor. Selon l'invention, la fluoration est réalisée par exemple avec un appareillage du type de ceux commercialisés par AIR LIQUIDE®.

Ces traitements physique ou chimique d'augmentation de l'énergie de surface du substrat doivent être réalisés de sorte que l'énergie de surface du substrat soit supérieure ou égale à 50 ou à 55 dynes, de préférence supérieure ou égale à 60 ou 65 dynes, et encore plus préférentiellement supérieure ou égale à 70 dynes. En dessous de ces valeurs, le mouillage du substrat est insuffisant et le revêtement métallique obtenu après métallisation présente des caractéristiques d'adhérence, de brillance et de réflectivité insatisfaisantes. La valeur de l'énergie de surface peut être mesurée par exemple par des techniques connues de l'homme de l'art consistant à appliquer sur le substrat, à l'aide d'un pinceau ou d'un feutre, une solution spécifique et de mesurer le temps de rétractation de la solution ainsi appliquée.

### Etape J:

L'étape de mouillage J consiste à revêtir d'un film liquide la surface du substrat pour favoriser l'étalement des solutions oxydo-réductrices. Le choix du liquide de mouillage s'effectue dans le groupe suivant : l'eau déionisée ou non, éventuellement additionnée avec un ou plusieurs tensioactifs anioniques, cationiques ou neutres, une solution alcoolique comprenant un ou plusieurs alcools (par exemple l'isopropanol, l'éthanol et leur mélange), et leurs mélanges. Notamment, on choisit, comme liquide de mouillage, de l'eau déionisée additionnée avec un tensioactif anionique et de l'éthanol. Dans une variante de mouillage selon laquelle on transforme le liquide de mouillage en vapeur que l'on projette sur le substrat sur lequel elles condensent, il est préférable que le liquide soit essentiellement aqueux pour des raisons évidentes de convenance industrielle. La durée de mouillage dépend de la surface du substrat considérée et du débit de projection de l'aérosol de mouillage.
L'étape de mouillage peut éventuellement se substituer à l'étape d'activation C du substrat.

### Etape K.:

Avantageusement, cette étape K de rinçage, de même que les autres étapes de rinçage qui jalonnent le procédé, à l'instar de l'étape F ou M, consistent en une mise en contact de tout ou partie de la surface du substrat avec une ou plusieurs source(s) de liquide de rinçage, qui sont réalisées à différents stades du procédé de l'invention, sont réalisées par projection d'un aérosol de liquide de rinçage, de préférence de l'eau déminéralisée.

D.1 est une métallisation non électrolytique par projection d'aérosol et se rapporte notamment au procédé décrit dans FR2763962B1, EP2326747B1, ou EP2318564B1. L'aérosol (ou les aérosols) est (sont) e.g. :
- soit une seule solution contenant à la fois un ou plusieurs oxydant(s) et un ou plusieurs réducteur(s),
- soit deux solutions : la première contenant un ou plusieurs oxydant(s) et la seconde contenant un ou plusieurs réducteur(s),
- soit une pluralité de solutions, chacune pouvant contenir soit un ou plusieurs oxydant(s), soit un ou plusieurs réducteur(s), à la condition qu'il y ait au moins une solution oxydante et au moins une solution réductrice.

Le réducteur est avantageusement suffisamment fort pour réduire le cation métallique en métal, c'est-à-dire que le potentiel standard d'oxydoréduction du couple oxydant/réducteur du réducteur doit être inférieur à celui du couple oxydant/réducteur de l'oxydant (règle du gamma).
Les solutions oxydo-réductrices utilisées au cours de l'étape de métallisation non électrolytique sont projetées sous forme d'aérosols sur le substrat et sont de préférence obtenues à partir de solutions, avantageusement aqueuses, d'un ou plusieurs cations métalliques oxydants et d'un ou plusieurs composés réducteurs. Ces solutions oxydo-réductrices sont obtenues de préférence par dilution de solutions mères concentrées. Le diluant est de préférence de l'eau déminéralisée.
Il s'ensuit que selon une disposition préférée de l'invention, on réalise l'(ou les) aérosol(s) de projection par nébulisation et/ou atomisation de solution(s) et/ou de dispersion(s), de manière à obtenir un brouillard de gouttelettes de taille inférieure à 100 µm, de préférence à 60 µm, et plus préférentiellement encore de 0,1 à 50 µm.
Dans le procédé selon l'invention, la projection de solutions métalliques a lieu de préférence de manière continue et le substrat est mis en mouvement et soumis à la projection. Par exemple, lorsque le dépôt métallique est à base d'argent, la projection est de préférence continue. Pour un dépôt métallique à base de Nickel par exemple, la projection se fait de préférence en alternance avec des temps de relaxation.
Dans le procédé de l'invention, la projection a une durée de 0,5 à 200 secondes, de préférence de 1 à 50 secondes et plus préférentiellement encore de 2 à 30 secondes pour une surface à métallise de 1 dm2. La durée de projection a un effet sur l'épaisseur du dépôt métallique et donc sur l'opacité de ce dépôt. Pour la plupart des métaux, si la durée de projection est inférieure à 15 secondes, le dépôt est qualifié de semi-transparent et si la durée de projection est supérieure à 60 secondes, le dépôt est qualifié d'opaque. Le substrat peut être mis en rotation au moins partielle au cours de la projection de métallisation.

Suivant une première méthode de projection, on projette simultanément sur la surface à traiter, dans un ou plusieurs aérosols, une ou plusieurs solutions de cation(s) métallique(s) et une ou plusieurs solutions de réducteur(s) de manière continue. Dans ce cas de figure, le mélange entre la solution oxydante et la solution réductrice peut s'effectuer juste avant la formation de l'aérosol de projection ou bien encore par fusion d'un aérosol produit à partir de la solution oxydante et d'un aérosol produit à partir de la solution réductrice, de préférence avant l'entrée en contact avec la surface du substrat à métalliser.

Conformément à une deuxième méthode de projection, on projette successivement, par l'intermédiaire d'un ou plusieurs aérosols, une ou plusieurs solutions de cation(s) métallique(s) puis une ou plusieurs solutions de réducteur(s). En d'autres termes, la projection de la solution oxydo-réductrice est effectuée par projection(s) séparée(s) d'une ou plusieurs solutions d'un ou plusieurs oxydants métalliques et d'une ou plusieurs solutions d'un ou plusieurs réducteurs. Cette deuxième possibilité correspond à une projection alternée de la ou des solutions réductrices et du ou des sels métalliques.
Dans le cadre de la deuxième méthode de projection, l'association de plusieurs cations métalliques oxydants pour former une multicouche de métaux ou d'alliages différents, est telle que les différents sels sont, de préférence, projetés naturellement séparément du réducteur mais également séparément les uns des autres et successivement. Il va de soi qu'outre la nature différente des cations métalliques, il est envisageable d'utiliser des contre-anions différents entre eux.

Selon une variante de l'étape de projection, on fait en sorte que le mélange du ou des oxydants et du ou des réducteurs soit métastable et, après projection du mélange, on active ce dernier de sorte que se déclenche la transformation en métal, de préférence par mise en contact avec un amorceur, avantageusement apporté par l'intermédiaire d'un ou plusieurs aérosols, avant, pendant ou après la projection du mélange réactionnel. Cette variante permet de pré-mélanger l'oxydant et le réducteur tout en retardant leur réaction jusqu'à ce qu'ils tapissent la surface du substrat après projection. L'amorçage ou l'activation de la réaction est ensuite obtenu par tout moyen physique (température, UV...) ou chimique approprié.

Au-delà des considérations méthodologiques présentées ci-dessus et illustrées ci-après dans les exemples, il convient de donner quelques informations plus précises quant aux produits mis en œuvre dans le procédé selon l'invention.
L'eau apparaît comme étant le solvant le mieux adapté, sans exclure toutefois la possibilité d'utiliser des solvants organiques, pour la production des solutions à partir desquelles seront produits les aérosols projetés.
Les solutions oxydo-réductrices projetées au cours de l'étape de métallisation du substrat sont une ou plusieurs solutions d'un oxydant métallique et une ou plusieurs solutions d'un réducteur.
Les concentrations en sels métalliques dans la solution oxydante à projeter sont de 0,1 g/l à 100 g/l et de préférence de 1 à 60 g/l, et les concentrations en sels métalliques des solutions mères sont de 0,5 g/l à 500 g/l, ou bien le facteur de dilution des solutions mères est de 5 à 5000. Avantageusement, les sels métalliques sont choisis parmi le nitrate d'argent, le sulfate de nickel, le sulfate de cuivre, le chlorure d'étain, acide auro chlorique, chlorure de fer, chlorure de cobalt et leurs mélanges.
La sélection des réducteurs est faite de préférence parmi les composés suivants : les borohydrures, le diméthylaminoborane, l'hydrazine, l'hypophosphite de sodium, le formol, l'aluminohydrure de lithium, les sucres réducteurs comme les dérivés de glucose ou l'erythorbate de sodium, et leurs mélanges. La sélection du réducteur impose de tenir compte du pH et des propriétés visées pour le film de métallisation. Ces ajustements de routine sont à la portée de l'homme du métier. Les concentrations en réducteur dans la solution réductrice à projeter sont de 0,1 g/l à 100 g/l et de préférence de 1 à 60 g/l, et les concentrations en réducteur des solutions mères sont de 0,5 g/l à 250 g/l, ou bien le facteur de dilution des solutions mères est de 5 à 2500. Selon une disposition particulière de l'invention, des particules sont incorporées à au moins l'une des solutions oxydo-réductrices pour être projetées au moment de la métallisation. Les particules sont ainsi piégées dans le dépôt métallique. Ces particules dures sont par exemple du diamant, de la céramique, des nanotubes de carbone, des particules métalliques, des oxydes de terres rares, du PTFE (Polytétrafluoroethylène), du graphite, des oxydes métalliques et leurs mélanges. L'incorporation de ces particules au film métallique confère des propriétés mécaniques, tribologiques, électriques, fonctionnelles et esthétiques particulières au substrat métallisé.

### D.2 : Métallisation par immersion sans courant (electroless) (non conforme à l'invention)

Il est possible que cette étape D soit précédée d'au moins l'une des étapes suivantes : étape L (traitement de satinage de la surface du substrat) et une étape M (Rinçage de la surface du substrat).
Cette étape L est conforme à l'étape I telle que décrite ci-dessus dans le chapitre D.1 relatif à la métallisation non électrolytique par projection d'aérosols.
Il en va de même pour les tables de rinçage M.

Cette métallisation D.2 est de préférence réalisée par immersion du substrat, de préférence après élimination de la protection temporaire, dans un bain "electroless" contenant les espèces oxydantes, réductrices ainsi que les stabilisants et tensioactifs.
Lors de cette étape, la métallisation intervient sur toutes les zones catalysées par les germes de catalyseur (e.g. Palladium) adsorbé. La surface protégée par la protection temporaire (de préférence éliminée lors de l'étape E) n'est pas catalysée et ne peut donc pas être le siège d'une métallisation.
Dans l'hypothèse où la couche de protection temporaire ne serait pas éliminée, il convient de mettre en œuvre une protection temporaire sur laquelle le catalyseur ne peut être adsorbé et qui soit apte à résister au bain electroless, pour éviter la contamination de celui-ci.
Pour plus de détails sur la métallisation par immersion sans courant, on se référera aux exemples qui suivent ainsi qu'aux nombreux documents décrivant cette technologie, tels que les traités de galvanoplastie.

### D.3 : Métallisation électrolytique dans le cas où le substrat est un matériau conducteur (non conforme à l'invention)

Pour plus de détails sur cette métallisation, on se référera aux nombreux documents décrivant cette technologie.

### Étape E. : Élimination de la protection temporaire

L'élimination de la protection temporaire peut intervenir pendant, ou au moins en partie pendant et après l'étape de métallisation D, ou en partie pendant et après l'étape de métallisation D et en partie avant l'étape de métallisation D.
L'élimination de la protection temporaire au moins en partie pendant la métallisation, suppose que les moyens employés dans cette dernière, le permettent et que le résidu produit par cette élimination ne soit pas de nature à contrarier la métallisation. C'est notamment le cas pour la métallisation par projection d'aérosols.
L'élimination de la protection temporaire après la métallisation, aura sa place dans le cas où les moyens de métallisation, par exemple des solutions de métallisation, ne sont pas à même de solubiliser la protection temporaire; comme dans la métallisation par projection d'aérosols avec certains métaux comme par exemple le nickel.
Conformément à l'invention, cette élimination est une dissolution dans un solvant utilisé dans le procédé.

Selon une autre possibilité de l'invention, le procédé comprend une étape F de rinçage, et l'étape E d'élimination de la protection temporaire est effectuée en partie pendant l'étape D et au moins en partie pendant l'étape F.

Selon une autre possibilité de l'invention, le procédé comprend une étape G de séchage, et l'étape E d'élimination de la protection temporaire est effectuée en partie pendant l'étape D et au moins en partie pendant l'étape G.

### E.1 : Métallisation par projection d'aérosol

Dans ce mode de mise en œuvre, l'élimination de la protection temporaire peut avoir lieu lors de l'étape de métallisation. Dans un tel cas, il importe qu'au moins une des solutions de métallisation comprenne un solvant de la protection temporaire.
En pratique, et de manière encore plus préférée, la protection temporaire est alcali-soluble (e.g. encre) les solutions de métallisation ont un pH fortement alcalins, ce qui leur permet de solubiliser cette protection temporaire.
Lors de la projection des solutions de métallisation, les zones non protégées sont métallisées tandis que la couche de protection est solubilisée et évacuée dans les effluents, laissant ainsi apparaître les motifs métalliques.
Il est préférable que la durée de métallisation soit limitée de manière à prévenir toute possibilité de métallisation sur les zones initialement recouvertes par la protection temporaire.
Dans ce mode de mise en œuvre, pour les métaux ne nécessitant pas une activation (e.g. Nickel), il est possible de rincer, par exemple par pulvérisation, la surface du substrat comprenant les motifs métalliques visés et la protection temporaire elle-même recouverte d'une couche de métal, à l'aide de solvants de cette protection temporaire. La dissolution de cette dernière s'accompagne de l'évacuation de la couche de métal dont elle est revêtue.

### E.2 : Métallisation par immersion sans courant

Avant la métallisation, on applique donc une solution adaptée, c'est-à-dire contenant un solvant de la protection temporaire, sur la surface du substrat. Cela peut être effectué par exemple par immersion suivie d'un rinçage. Cette dissolution révèle les zones de la surface du substrat correspondant au négatif des motifs métalliques à réaliser.
Les zones de la surface déprotégées n'étant pas activées (adsorption du catalyseur), elles ne permettent pas d'initiation de la métallisation pendant une durée suffisante pour former des motifs métalliques. Par durée suffisante, on entend la durée nécessaire à la formation des motifs métalliques sur les zones activées de la surface du substrat.

### Étape F : Rinçage

Conformément à l'invention, les rinçages qui marquent les séparations entre les différents dépôts intervenant dans le procédé, sont réalisées de manière connue et appropriée, par exemple par pulvérisation/projection de liquide de rinçage ou immersion dans un liquide de rinçage. Ce dernier est avantageusement et de préférence de l'eau, et plus particulièrement de l'eau déminéralisée.

### Étape G : Séchage/Soufflage

Le séchage ou soufflage, qui peut intervenir notamment après chaque étape de rinçage, consiste en l'évacuation de l'eau de rinçage. Il peut avantageusement être réalisé à une température de 20 à 60°C à l'aide par exemple d'un système air comprimé pulsé à e.g. 5 bars/air pulsé, à une température de 20 à 60°C. Le séchage à l'air libre ou à l'étuve sont également envisageables.

### Étape H.: traitement de finition sur la surface du substrat portant les motifs métalliques

Pour renforcer la protection des motifs métalliques vis-à-vis des agents agressifs extérieurs et/ou pour renforcer la conduction électrique des motifs métalliques, il peut être prévu conformément à l'invention de poursuivre la métallisation ("post-métallisation") avec au moins un métal identique ou différent au métal de l'étape de métallisation D, de préférence par épaississement électrolytique.
Une variante de traitement de finition peut être le dépôt d'au moins une couche de finition d'une composition liquide réticulable sur la surface du substrat portant les motifs métalliques. Cette composition liquide réticulable sur la couche de protection est par exemple une peinture ou un vernis, de préférence un vernis de finition. Ce vernis peut être à base hydrosoluble ou organique, de préférence organique. Il est choisi parmi les peintures du groupe suivant : les alkydes, les polyuréthanes, les époxys, les vinyles, les acryliques et leurs mélanges. De préférence, il est choisi parmi les composés suivants : les époxys, les alkydes et les acryliques et, plus préférentiellement encore, il s'agit d'un vernis alkyde. La composition liquide réticulable de finition peut être réticulée par UV ou cuisson thermique et peut contenir des pigments ou colorants pour la coloration.
Dans le procédé selon l'invention, les effluents issus des différentes étapes du procédé sont avantageusement retraités et recyclés pour être réutilisés dans le procédé, et pour limiter l'impact écologique.

Les avantages du procédé selon l'invention sont nombreux :
Il s'agit d'un dépôt sélectif de motifs métalliques susceptibles d'être fins & complexes, à l'échelle industrielle avec une grande productivité, tout en permettant une excellente adhésion et une très grande résistance des motifs métalliques vis-à-vis des agressions extérieures, et ce sur de longues périodes.

La souplesse et les possibilités graphiques, ornementales, fonctionnelles, offertes par ce procédé de réalisation de motifs métalliques sur tout type de substrat, sont extrêmement importantes.

En outre, le procédé selon invention donne accès à de nouveaux procédés industriels:
- de décoration ou de marquages métallisés d'objets par des informations figuratives et/ou scripturales d'identification,
- et de fabrication d'organes fonctionnels dans des dispositifs électroniques tels que des circuits imprimés des circuits intégrés sur un substrat semi-conducteur, des puces de radio-identification, des pictogrammes codant lisibles par des lecteurs électroniques...

L'invention fournit donc ce faisant ces nouveaux procédés industriels avantageux, intégrant la technique de dépôt sélectif de motifs métalliques ici décrits et revendiqués.

L'invention sera mieux comprise à la lecture de la description qui suit d'exemples de fabrication de motifs métalliques sur différents support, en référence aux dessins annexés sur lesquels :
- la figure 1 représente un schéma illustrant les procédés de photolithographie connus pour la fabrication de circuits imprimés.
- la figure 2 représente un schéma illustrant le protocole des exemples 1 et 2 mettant en œuvre le procédé selon l'invention avec une métallisation par projection d'aérosol ;
- la figure 3 représente le masque de sérigraphie de l'exemple 1 ;
- la figure 4 représente les motifs métalliques obtenus dans l'exemple 1 ;
- la figure 5 représente le masque de sérigraphie de l'exemple 2 ;
- la figure 6 représente les motifs métalliques obtenus dans l'exemple 2 ;

### Exemple 1 : Réalisation de motifs métalliques (argent) sur substrat plastique verni à vocation décorative

• -A- Préparation de la surface :
   Un vernis à réticulation UV de référence VB330R développé par la société JetMetal Technologies® est appliqué à l'aide d'un pistolet pneumatique HVLP avec une pression d'air comprise entre 3 et 4 bars sur une plaque ABS (Acrylonitrile Butadiène Styrène) de dimensions 25cm x 20cm dégraissée au préalable.
   La plaque appliquée subit une désolvatation en étuve à 60°C pendant 5 minutes avant une polymérisation en enceinte UV (0,7 à 1,2J/cm² UVA).
• -B- Dépôt d'une protection temporaire :
   Un film de produit alcali soluble Propaco SC commercialisée par la société SOCOMORE contenant un liant alcali-soluble, à séchage rapide est apposé sur la plaque vernie à travers un masque de sérigraphie correspondant au négatif du motif métallique à réaliser. Ce masque est montré sur la **Fig.3** annexée. Les zones les plus claires laissent passer le produit alcali soluble/encre destiné à former la protection temporaire.
• -I-Traitement d'augmentation de l'énergie de surface :
   Flammage par passages rapides pendant une durée totale de 5s à l'aide d'un flammeur dont la température de flamme a été réglée sur 1400°C (Après flammage, le substrat doit présenter une énergie de surface supérieure à 50 dynes).
   Après l'étape de flammage, la surface non protégée doit être mouillante dans son intégralité (la projection d'eau sur la surface entraîne la formation d'un film liquide continu).
• -C-Activation/sensibilisation :
   Projection d'une solution de sensibilisation à base de chlorure stanneux pendant 10s au moyen de pistolets HVLP.
• -K-rinçage :
   Rinçage de la solution de sensibilisation par projection d'eau déminéralisée pendant 10s au moyen d'un pistolet HVLP
• -D-Métallisation / -E- élimination de la protection temporaire :
   Projection simultanée d'une solution aqueuse à base de nitrate d'argent de concentration de 2g/L présentant un pH alcalin de 11,2 +- 0,2 avec une solution aqueuse à base de glucose pendant 40s au moyen de pistolets HVLP
   - La métallisation a lieu sur les zones non encrées
   - Le film d'encre est évacué au contact des solutions de métallisation
• -F- Rinçage :
   Rinçage à l'eau déminéralisée pendant 10s par projection au moyen d'un pistolet HVLP
• -G- Séchage/Soufflage :
   Séchage/Soufflage par alternance d'air comprimé pulsé à 5 bars à température ambiante
• -H-Finition :
   La plaquette ainsi métallisée est vernie par projection au moyen d'un pistolet HVLP et d'un vernis de référence VM112 développé par la société JetMetal Technologies®.
   La plaquette subit une désolvatation en étuve à 60°C pendant 5 minutes avant une polymérisation en enceinte UV (0,7 à 1,2J/cm² UVA).

Des motifs métalliques d'argent sont ainsi obtenus correspondant au négatif de l'encre déposée initialement -voir **Fig. 4** annexée- (Les parties non métallisées correspondent aux zones couvertes par l'encre de sérigraphie)

### Exemple 2 : Réalisation d'un motif électronique sur substrat polymère rigide

• -B- Dépôt d'une protection temporaire :
   Un film de produit alcali-soluble Propaco SC commercialisée par la société SOCOMORE contenant un liant alcali-soluble, à séchage rapide est apposé sur une plaque ABS de dimensions 25cm x 20cm à travers un masque de sérigraphie correspondant au négatif du motif à réaliser. Ce masque est montré sur la **Fig.5** annexée, dans laquelle les zones les plus clairs laissent passer le produit alcali soluble/encre destiné à former la protection temporaire.
• -I-Traitement d'augmentation de l'énergie de surface :
   Un flammage de la surface est effectué par passages rapides pendant une durée totale de 5s à l'aide d'un flammeur dont la température de flamme a été réglée sur 1400°C (Après flammage, le substrat doit présenter une énergie de surface supérieure à 50 dynes). Après l'étape de flammage, la surface non protégée doit être mouillante dans son intégralité (la projection d'eau sur la surface entraîne la formation d'un film liquide continu)
• -C-Activation/sensibilisation :
   Projection d'une solution de sensibilisation à base de chlorure stanneux pendant 10s au moyen de pistolets HVLP
• -K-rinçage :
   Rinçage à l'eau pendant 10s par projection au moyen d'un pistolet HVLP
• -D-Métallisation / -E- élimination de la protection temporaire :
   Projection simultanée d'une solution aqueuse présentant un pH alcalin de 11,5 +- 0,2 à base de nitrate d'argent de concentration de 2g/L avec une solution aqueuse à base de glucose pendant 25s au moyen de pistolets HVLP.
   La métallisation a lieu sur les zones non encrées
   Le film d'encre est évacué au contact des solutions de métallisation
• -F- Rinçage :
   Rinçage à l'eau déminéralisée pendant 10s par projection au moyen d'un pistolet HVLP
• -G- Séchage/Soufflage :
   Séchage par alternance d'air comprimé pulsé à 5 bars à température ambiante.

Un circuit conducteur est ainsi obtenu correspondant au négatif de l'encre déposée initialement - voir **Fig. 6** annexée- (Les parties non métallisées correspondent aux zones couvertes par l'encre de sérigraphie).
Le dépôt d'argent est suffisamment conducteur pour réaliser un épaississement électrolytique de cuivre avec un bain classique de cuivre acide à base de sulfate de cuivre et d'acide sulfurique.

### Exemple 3 : Réalisation en ligne de motifs métalliques de décoration par impression jet d'encre

- La pièce en plastique polypropylène (cylindre de 2,5cm de diamètre et 8 cm de haut) est fixée sur le convoyeur inversé au sol.
- Le convoyeur est mis en marche à une vitesse constante de 3m/min et la pièce est mise en rotation à 350 tr/min.
   • -A- Préparation de la surface :
      La pièce est dégraissé par un frottement à l'alcool isopropanol, puis on appose un couche de vernis de base à réticulation UV de référence VB330R contenant un taux de 3% de colorant rouge de la société JetMetal Technologies au moyen de 3 pistolets HVLP. La pièce en PP se déplace dans un four thermique à 50° pour une étape de dé-solvatation pendant 4 min puis passe dans un four UV ou la surface de la pièce est irradiée avec une puissance de 0,9J/cm².
   • -I-Traitement d'augmentation de l'énergie de surface :
      Un flammage de la pièce mise en rotation est effectué sur le convoyeur par passages rapides pendant une durée totale de 5s à l'aide d'un flammeur dont la température de flamme a été réglée sur 1400°C (Après flammage, le substrat doit présenter une énergie de surface supérieure à 50 dynes).
      Après l'étape de flammage, la surface doit être mouillante dans son intégralité (la projection d'eau sur la surface entraîne la formation d'un film liquide continu).
   • -B- Dépôt d'une protection temporaire :
      Sur la pièce en rotation, une impression jet d'encre au moyen de tête d'impression Ricoh Gen4 est effectuée en ligne (sans décharger la pièce du convoyeur) en utilisant une encre alcali-sensible TIGER de référence Heavy Duty Ink contenant un liant alcali sensible.
      Cette encre est réticulée par insolation UV au moyen d'un bulbe à mercure d'une puissance de 40mJ/cm².
      Cette impression correspond au négatif du motif désiré.
      L'agent filmogène contenu dans l'encre garantit le masquage de la surface ; les pigments ne sont pas indispensables au bon fonctionnement du procédé.
   • -C-Activation/sensibilisation :
      Projection d'une solution de sensibilisation à base de chlorure stanneux pendant 5s au moyen de pistolets HVLP.
   • -K-rinçage :
      Rinçage de la solution de sensibilisation par projection d'eau déminéralisée pendant 10s au moyen d'un pistolet HVLP.
   • -D-Métallisation:
      Projection simultanée d'une solution aqueuse à base de nitrate d'argent de concentration de 2g/L présentant un pH alcalin de l'ordre de 11,2 +-0,2 avec une solution aqueuse à base de glucose pendant 20s au moyen de pistolets HVLP.
      La métallisation intervient sur les zones non encrées.
      L'adhérence du film d'encre alcali sensible est affectée au contact des solutions pendant
      la métallisation.
   • -F- Rinçage / -E- élimination de la protection temporaire :
      Rinçage à l'eau déminéralisée pendant 20s par projection au moyen de pistolets HVLP.
      L'encre dont l'adhérence a été affectée lors de l'étape de métallisation est évacuée lors de ce rinçage.
   • -G- Séchage :
      Séchage par alternance d'air comprimé pulsé à 5 bars à température ambiante au moyen de lame d'air.
   • -H-Finition :
      La plaquette ainsi métallisée est vernie par projection au moyen d'un pistolet HVLP et d'un vernis de référence VM112 développé par la société JetMetal Technologies®.
      La plaquette subit une désolvatation en étuve à 60°C pendant 5 minutes avant une polymérisation en enceinte UV (0,7 à 1,2J/cm² UVA).

Des motifs décoratifs métalliques d'argent à effet miroir sont ainsi obtenus correspondant au négatif de l'encre déposée initialement. Les zones non métallisées laissent apparaitre la couleur du vernis de base rouge. Les caractères pictogrammes peuvent être réalisés afin de laisser apparaitre le nom d'une marque ou d'un logo.

### Exemple 4 : Réalisation d'un motif argent avec épaississement électrolytique de cuivre en ligne

• -B- Dépôt d'une protection temporaire :
   Un film d'encre alcali-soluble LINX de référence 1070 à séchage rapide est apposé par projection jet d'encre (tête Seiko) sur un film polyimide souple de 75µm d'épaisseur disposé à plat sur un convoyeur muni d'un enrouleur/dérouleur.
   Le motif encré correspond au négatif du motif à réaliser.
• -I-Traitement d'augmentation de l'énergie de surface :
   Afin de conférer une adhérence accrue du dépôt métallique avec le substrat, un prétraitement plasma atmosphérique (tête plasma rotative) a été appliqué (après traitement plasma, le substrat doit présenter une énergie de surface supérieure à 50 dynes).
   Après l'étape de plasma, la surface doit être mouillante dans son intégralité (la projection d'eau sur la surface entraîne la formation d'un film liquide continu).
• -C-Activation/sensibilisation :
   Projection d'une solution de sensibilisation à base de chlorure stanneux pendant 5s au moyen de pistolets HVLP.
• -K-rinçage :
   Rinçage de la solution de sensibilisation par projection d'eau déminéralisée pendant 10s au moyen d'un pistolet HVLP.
• -D-Métallisation / -E- élimination de la protection temporaire :
   Projection simultanée d'une solution aqueuse à base de nitrate d'argent de concentration de 2g/L présentant un pH alcalin de l'ordre de 11,2 +-0,2 avec une solution aqueuse à base de glucose pendant 20s au moyen de pistolets HVLP.
   La métallisation intervient sur les zones non encrées.
   Le film d'encre est solubilisé et évacué pendant la métallisation au contact des solutions.
• -F- Rinçage :
   Rinçage à l'eau déminéralisée pendant 10s par projection au moyen d'un pistolet HVLP.
• -H-Finition :
   Le film avec motif argenté est ensuite guidé par le convoyeur d'une une cuve contenant un bain de cuivre acide à base de sulfate de cuivre et d'acide sulfurique à 20°C afin de subir un épaississement de cuivre électrolytique de 10µm.
   Le film polyimide est relié sur une les zones argentées à un contact cathodique placée en regard des anodes solubles de cuivre.
   Une densité de courant de 3A/dm² permet de réaliser un dépôt de cuivre de 10µm en 20 minutes.
• -F- Rinçage :
   Rinçage eau déminéralisée par immersion pendant 30s.
• -G- Séchage :
   Séchage par alternance d'air comprimé pulsé à 5 bars à température ambiante.

Sur l'ensemble du process, le film polyimide est déroulé en début de traitement, subit chaque étape puis est enroulé à nouveau en fin de process.

## Revendications

1. Procédé de réalisation de motifs métalliques sur un substrat comprenant les étapes essentielles suivantes :
A. éventuellement préparation de la surface du substrat destinée à recevoir les motifs métalliques ;
B. dépôt d'une protection temporaire sur la surface du substrat correspondant au négatif des motifs à réaliser au moyen d'un masque de sérigraphie/pochoir dont les évidements correspondent au négatif des motifs à réaliser; et/ou par impression directe, de préférence par jet d'encre ;
C. éventuellement activation de la surface du substrat, en particulier des zones correspondant aux motifs à réaliser ;
D. métallisation par dépôt d'au moins un métal sur les zones correspondant aux motifs à réaliser ;
E. élimination de la protection temporaire de l'étape B;
F. éventuellement rinçage de la surface du substrat portant les motifs métalliques ;
G. éventuellement séchage de la surface du substrat portant les motifs métalliques ;
H. éventuellement traitement de finition sur la surface du substrat portant les motifs métalliques ;
• **caractérisé en ce que** l'étape E d'élimination de la protection temporaire est effectuée pendant l'étape D, ou au moins en partie pendant l'étape D et après l'étape D, ou au moins en partie pendant et après l'étape de métallisation D et en partie avant l'étape de métallisation D,
• **en ce que** l'étape E consiste essentiellement en une dissolution de la protection temporaire par au moins un solvant, contenu dans au moins une des solutions de métallisation, ledit solvant étant de préférence alcalin et ladite protection temporaire étant de préférence alcali-soluble de manière à pouvoir être dissoute de préférence par ledit solvant,
• **en ce que** le dépôt métallique D est une métallisation non électrolytique par projection d'une ou plusieurs solutions oxydo-réductrices sous forme d'aérosol(s);
• et **en ce qu'**il comprend éventuellement, avant la métallisation D, au moins l'une des étapes suivantes, de préférence dans l'ordre suivant :
I. traitement d'augmentation de l'énergie de surface du substrat; sachant que dans le cas où le procédé comprend une étape d'activation C., une étape I. d'augmentation de l'énergie de surface du substrat peut être éventuellement prévue avant l'activation C.
J. mouillage de la surface du substrat ;
K. rinçage de la surface du substrat.

2. Procédé selon la revendication 1, **caractérisé en ce que** l'étape E comprend en outre au moins une des opérations suivantes :
• un entraînement en phase liquide,
• un entraînement mécanique par un gaz, de préférence l'air.

3. Procédé selon la revendication 1, **caractérisé en ce que** le métal de l'étape D est choisi dans le groupe de métaux suivants: argent, nickel, étain, fer, or, cobalt, cuivre, leurs oxydes, leurs alliages et leurs combinaisons.

4. Procédé selon les revendications 1 à 3, **caractérisé en ce qu'**il comprend une étape A, qui comporte le dépôt d'au moins une couche de vernis et/ou le dégraissage de la surface du substrat destinée à recevoir les motifs métalliques.

5. Procédé selon l'une au moins des revendications 1 à 4, **caractérisé en ce que** le traitement d'augmentation de l'énergie de surface du substrat selon l'étape I, est choisi parmi les traitements physiques, de préférence les traitements physiques suivants : un flammage, un traitement plasma et leurs combinaisons, et/ou les traitements chimiques, de préférence les traitements chimiques suivants: application d'une solution à base de silane, une dépassivation de la surface à l'aide d'une ou plusieurs solutions acides, un polissage à base d'oxyde de terres rares, une fluoration et leurs combinaisons.

6. Procédé selon la (ou les) revendication(s) 1 à 5, **caractérisé en ce que** le traitement de finition H est la réalisation d'une ou plusieurs couches de vernis et/ou un épaississement électrolytique composé d'un ou plusieurs métaux.

7. Procédé selon la revendication 1 à 6, **caractérisé en ce que** le solvant permettant la dissolution de la protection temporaire est également contenu dans des liquides utilisés dans au moins une étape de rinçage et **en ce que** la durée de l'étape de métallisation D est de préférence, inférieure ou égale à la durée de dissolution de la protection temporaire.

8. Procédé selon l'une au moins des revendications précédentes **caractérisé en ce que** les motifs métalliques obtenus sont décoratifs et/ou fonctionnels et sont, de préférence, inclus dans le groupe comprenant-de préférence constitué par- : les circuits imprimés, les circuits intégrés sur substrat semi-conducteur, les puces de radio-identification (RFID) les pictogrammes codants susceptibles d'être lus par des dispositifs électroniques, les informations figuratives et/ou scripturales identifiant un produit, notamment un produit commercial, tel qu'un visuel ou un dessin décoratifs sur un produit cosmétique et/ou automobile.

9. Procédé selon l'une au moins des revendications précédentes **caractérisé en ce qu'**il est mis en œuvre en continu/en ligne sur des équipements industriels.

10. Procédé de fabrication d'objets comprenant des motifs métalliques, de préférence décoratifs et/ou fonctionnels, **caractérisé en ce qu'**il met en œuvre le procédé selon l'une au moins des revendications précédentes.

11. Ensemble de consommables pour la mise en œuvre du procédé selon l'une au moins des revendications 1 à 10 **caractérisé en ce qu'**il comprend :
a. consommable(s) pour la réalisation de la protection temporaire de l'étape B, ladite protection temporaire étant soluble dans un solvant alcalin ;
b. consommable(s) pour la métallisation de l'étape D, comprenant une ou plusieurs solutions oxydo-réductrices contenant un ou plusieurs cations métalliques oxydants et/ou un ou plusieurs composés réducteurs, au moins l'une desdites solutions contenant un solvant alcalin ;
c. éventuellement, consommable(s) pour la préparation de la surface du substrat destinée à recevoir les motifs métalliques de l'étape A ; et/ou ;
d. éventuellement au moins un masque de sérigraphie/pochoir utile dans l'une des variantes de l'étape B ; et/ou ;
e. éventuellement consommable(s) pour l'activation de la surface du substrat de l'étape C ; et/ou ;
f. éventuellement consommable(s) pour l'élimination selon l'étape E de la protection temporaire de l'étape B ; et/ou ;
g. éventuellement consommable(s) pour le rinçage selon l'étape F ; et/ou ;
h. éventuellement consommable(s) pour le dépôt d'au moins une couche de finition selon l'étape H.

## Patentansprüche

1. Verfahren zur Herstellung von Metallmustern auf einem beinhaltend die folgenden wesentlichen Schritte:
A. eventuell Vorbereitung der Oberfläche des Substrats, das zur Aufnahme der Metallmuster bestimmt ist;
B. Aufbringen eines temporären Schutzes auf die Oberfläche des Substrats entsprechend dem Negativ der herzustellenden Muster mittels einer Sieb-/Schablonenmaske mit Aussparungen entsprechend dem Negativ der herzustellenden Muster; und/oder durch Direktdruck, vorzugsweise Tintenstrahldruck;
C. gegebenenfalls Aktivierung der Substratoberfläche, insbesondere der Bereiche, die den herzustellenden Mustern entsprechen;
D. Metallisierung durch Abscheidung mindestens eines Metalls auf den Flächen, die den herzustellenden Mustern entsprechen;
E. Entfernen des temporären Schutzes der Stufe B;
F. eventuell Spülen der Oberfläche des Substrats, das die Metallmuster trägt;
G. möglicherweise Trocknen der Oberfläche des Substrats, das die Metallmuster trägt;
H. eventuell Nachbehandlung auf der Oberfläche des Substrats, das die Metallmuster trägt;
• wobei der Schritt E der Aufhebung des temporären Schutzes während des Schrittes D, oder zumindest teilweise während und nach dem Schrittes D, oder zumindest teilweise während und nach dem Plattierungsschritt D und teilweise vor dem Plattierungsschritt D durchgeführt wird,
• wobei der Schritt E im Wesentlichen aus dem Lösen des temporären Schutzes durch mindestens ein Lösungsmittel, das in mindestens einer der Metallisierungslösungen enthalten ist, wobei das Lösemittel bevorzugt alkalisch und der temporäre Schutz bevorzugt alkali-löslich ist, um durch das bevorzugte Lösemittel gelöst zu werden.
• dass die Metallablagerung D eine nicht-elektrolytische Metallisierung durch Versprühen einer oder mehrerer oxidreduzierender Lösungen in Form eines Aerosols (von Aerosolen) ist;
• und dass sie gegebenenfalls vor der Plattierung D mindestens einen der folgenden Schritte beinhaltet, vorzugsweise in der folgenden Reihenfolge:
I. Behandlung zur Erhöhung der Oberflächenenergie des Substrats; wobei in dem Fall, dass das Verfahren einen C-Aktivierungsschritt beinhaltet, optional vor der C-Aktivierung ein Schritt I. zur Erhöhung der Oberflächenenergie des Substrats vorgesehen werden kann.
J. Benetzung der Substratoberfläche;
K. Spülen der Substratoberfläche.

2. Verfahren nach Anspruch 1, **dadurch gekennzeichnet, dass** der Schritt E weiterhin mindestens einen der folgenden Schritte beinhaltet:
• Eine Behandlung in flüssiger Phase,
• Eine mechanische Behandlung durch ein Gas, vorzugsweise Luft.

3. Verfahren nach Anspruch 1, **dadurch gekennzeichnet, dass** das Metall der Stufe D aus der Gruppe der folgenden Metalle ausgewählt wird: Silber, Nickel, Zinn, Eisen, Gold, Kobalt, Kupfer, deren Oxide, Legierungen und Kombinationen davon.

4. Verfahren nach den Ansprüchen 1 bis 3, **dadurch gekennzeichnet, dass** es einen Schritt A beinhaltet, der die Abscheidung mindestens einer Lackschicht und/oder das Entfetten der Oberfläche des Substrats beinhaltet, das dazu bestimmt ist, die Metallmuster aufzunehmen.

5. Verfahren nach mindestens einem der Ansprüche 1 bis 4, **dadurch gekennzeichnet, dass** die Behandlung zur Erhöhung der Oberflächenenergie des Substrats nach Schritt I ausgewählt ist aus physikalischen Behandlungen, vorzugsweise den folgenden physikalischen Behandlungen: Flammenbehandlung, Plasmabehandlung und Kombinationen davon, und/oder chemischen Behandlungen, vorzugsweise den folgenden chemischen Behandlungen: Aufbringen einer Lösung auf Silanbasis, Depassivierung der Oberfläche mittels einer oder mehrerer Säurelösungen, Polieren auf der Basis von Seltenerdoxiden, Fluorierung und Kombinationen davon.

6. Verfahren nach Anspruch 1 bis 5, **dadurch gekennzeichnet, dass** die Veredelungsbehandlung H die Herstellung einer oder mehrerer Lackschichten und/oder einer elektrolytischen Verdickung, bestehend aus einem oder mehreren Metallen, ist.

7. Verfahren nach den Ansprüchen 1 bis 6, **dadurch gekennzeichnet, dass** das Lösungsmittel zum Auflösen des temporären Schutzes auch in Flüssigkeiten enthalten ist, die in mindestens einem Spülschritt verwendet werden, und dass die Dauer des Metallisierungsschrittes D vorzugsweise kleiner oder gleich der Dauer zum Lösen des temporären Schutzes ist.

8. Verfahren nach mindestens einem der vorhergehenden Ansprüche, **dadurch gekennzeichnet, dass** die erhaltenen Metallmuster dekorativ und/oder funktionell sind und vorzugsweise zu der Gruppe gehören, die beinhaltet - vorzugsweise besteht aus -: gedruckte Schaltungen, integrierte Schaltungen auf einem Halbleitersubstrat, Funk-Identifizierungschips (RFID), Kodierungspiktogramme, die von elektronischen Vorrichtungen gelesen werden können, bildliche und/oder schriftliche Informationen, die ein Produkt, insbesondere ein kommerzielles Produkt, identifizieren, wie z.B. ein dekoratives Sicht- oder Muster auf einem Kosmetik- und/oder Automobilprodukt.

9. Verfahren nach mindestens einem der vorstehenden Ansprüche, **dadurch gekennzeichnet, dass** es kontinuierlich/inline auf industriellen Anlagen durchgeführt wird.

10. Verfahren zur Herstellung von Gegenständen mit Metallmustern, vorzugsweise dekorativer und/oder funktioneller Art, **dadurch gekennzeichnet, dass** es das Verfahren gemäß mindestens einem der vorstehenden Ansprüche durchführt.

11. Satz von Verbrauchsmaterialien zur Durchführung des Verfahrens nach mindestens einem der Ansprüche 1 bis 10, **dadurch gekennzeichnet, dass** er beinhaltet:
a. Verbrauchsmaterial(ien) zur Durchführung des temporären Schutzes der Stufe B, wobei dieser vorübergehende Schutz in einem alkalischen Lösungsmittel löslich ist;
b. Verbrauchsmaterial(ien) für die Metallisierung von Schritt D, das eine oder mehrere oxidations-reduzierende Lösungen beinhaltet, die ein oder mehrere oxidierende Metallkationen und/oder eine oder mehrere reduzierende Verbindungen enthalten, wobei mindestens eine dieser Lösungen ein alkalisches Lösungsmittel enthält;
c. gegebenenfalls Verbrauchsmaterial(ien) für die Vorbereitung der Substratoberfläche, die zur Aufnahme der Metallmuster der Stufe A bestimmt ist; und/oder;
d. optional mindestens eine Bildschirm-/Schablonenmaske, die in einer der Varianten von Schritt B verwendbar ist; und/oder;
e. wahlweise Verbrauchsmaterial(ien) zur Aktivierung der Substratoberfläche von Schritt C; und/oder;
f. möglicherweise Verbrauchsmaterial(ien) zur Entsorgung gemäß Schritt E des temporären Schutzes von Schritt B; und/oder;
g. möglicherweise Verbrauchsmaterial(ien) für die Spülung gemäß Schritt F; und/oder;
h. eventuell Verbrauchsmaterial(ien) für die Aufbringung von mindestens einer Deckschicht gemäß Schritt H.

## Claims

1. Process for producing metal patterns on a substrate, comprising the essential following steps:
A. optionally preparing the surface of the substrate intended to receive the metal patterns;
B. depositing a temporary protection on the surface of the substrate corresponding to the negative of the patterns to be produced by means of a screen printing mask/stencil the cut-outs of which correspond to the negative of the patterns to be produced; and/or by direct printing, preferably by ink jet;
C. optionally activating the surface of the substrate, in particular the areas corresponding to the patterns to be produced;
D. metallization by depositing at least one metal on the areas corresponding to the patterns to be produced;
E. eliminating the temporary protection of step B;
F. optionally rinsing the surface of the substrate carrying the metal patterns;
G. optionally drying the surface of the substrate carrying the metal patterns;
H. optionally finishing treatment on the surface of the substrate carrying the metal patterns;
• **characterized in that** step E of eliminating the temporary protection is carried out during step D, or at least partly during step D and after step D, or at least partly during and after the metallization step D and partly before the metallization step D,
• **in that** step E essentially consists in the dissolution of the temporary protection by at least one solvent contained in at least one metallisation solution, said solvent being preferably alkaline and said temporary protection being preferably alkali-soluble so that it can be dissolved preferably by said solvent,
• **in that** the metallic deposition D is a non-electrolytic metallization by spraying of one or more redox solutions in the form of (an) aerosol(s).
• and **in that** it optionally comprises, before the metallization D, at least one of the following steps, preferably in the following order:
I. treatment increasing the surface energy of the substrate, in the knowledge that in the event that the process comprises an activating step C, a step I of increasing the surface energy of the substrate can optionally be provided before the activation C.
J. wetting the surface of the substrate;
K. rinsing the surface of the substrate.

2. Process according to claim 1, **characterized in that** step E further comprises at least one of the following operations:
• entrainment in liquid phase;
• mechanical entrainment by a gas, preferably air.

3. Process according to claim 1, **characterized in that** the metal of step D is selected from the following group of metals: silver, nickel, tin, iron, gold, cobalt, copper; oxides, alloys and combinations thereof.

4. Process according to claim(s) 1 to 3, **characterized in that** it comprises a step A, which comprises the deposition of at least one layer of varnish and/or the degreasing of the surface of the substrate intended to receive the metal patterns.

5. Process according to at least one of claims 1 to 4, **characterized in that** the treatment for increasing the surface energy of the substrate according to step I is selected from the physical treatments, preferably the following physical treatments: a flame treatment, a plasma treatment and combinations thereof, and/or chemical treatments, preferably the following chemical treatments: application of a silane-based solution, depassivation of the surface using one or more acid solutions, polishing based on a rare-earth oxide, fluorination and combinations thereof.

6. Process according to claim(s) 1 to 5, **characterized in that** the finishing treatment H is the production of one or more coats of varnish and/or an electrolytic thickening composed of one or more metals.

7. Process according to claim 1 to 6, **characterized in that** the solvent allowing the dissolution of the temporary protection is also contained in the liquids used in at least one rinsing step and **in that** the duration of the metallization step D is preferably less than or equal to the duration of dissolution of the temporary protection.

8. Process according to at least one of the preceding claims, **characterized in that** the metal patterns obtained are decorative and/or functional, and are preferably included in the group comprising - preferably constituted by: printed circuits, integrated circuits on a semiconductor substrate, radio frequency identification (RFID) chips, coding icons capable of being read by electronic devices, representational and/or written information identifying a product, in particular a commercial product, such as a decorative visual representation or design on a cosmetic and/or automotive product.

9. Process according to at least one of the preceding claims, **characterized in that** it is implemented continuously/in-line on industrial plant.

10. Process for the manufacture of objects comprising metal patterns, preferably decorative and/or functional, **characterized in that** it implements the process according to at least one of the preceding claims.

11. Set of consumables for implementing the process according to at least one of the preceding claims, **characterized in that** it comprises:
a. (a) consumable(s) for carrying out the temporary protection of step B; said temporary protection being soluble in an alkaline solvent;
b. (a) consumable(s) for the metallization of step D; comprising one or more redox solutions containing one or more oxidant metallic cations and one or more reducing compounds, at least one of the said solutions containing an alkaline solvent,
c. optionally, (a) consumable(s) for preparing the surface of the substrate intended to receive the metal patterns of step A; and/or;
d. optionally at least one screen printing mask/stencil useful in one of the variants of step B; and/or;
e. optionally (a) consumable(s) for activating the surface of the substrate of step C; and/or;
f. optionally (a) consumable(s) for eliminating, according to step E, the temporary protection of step B; and/or;
g. optionally (a) consumable(s) for rinsing according to step F; and/or;
h. optionally (a) consumable(s) for depositing at least one top coat according to step H.
